# EUROPÄISCHE PATENTSCHRIFT

(11) **EP 2 220 287 B1**
(45) Veröffentlichungstag und Bekanntmachung des Hinweises auf die Patenterteilung: **04.09.2013**
(21) Anmeldenummer: 08856595.7
(22) Anmeldetag: 02.12.2008
(51) Int. Cl.: D06M 11/83, D06M 23/16, B32B 5/26, B32B 15/14, A41D 13/00, A41D 31/00, A41D 31/02, D06Q 1/04, F41H 5/04

(54) **MEHRLAGIGES MATERIAL, UMFASSEND MINDESTENS ZWEI METALLISIERTE SCHICHTEN AUF MINDESTENS EINEM TEXTIL, UND VERFAHREN ZU SEINER HERSTELLUNG**
MULTILAYER MATERIAL, COMPRISING AT LEAST TWO METALIZED LAYERS ON AT LEAST ONE TEXTILE, AND METHOD FOR THE PRODUCTION THEREOF
MATÉRIAU MULTICOUCHE, COMPRENANT AU MOINS DEUX COUCHES MÉTALLISÉES SUR AU MOINS UN TEXTILE, ET SON PROCÉDÉ DE FABRICATION

(30) Priorität: 06.12.2007 DE 102007055725
(43) Veröffentlichungstag der Anmeldung: 25.08.2010
(73) Patentinhaber: BASF SE, 67056 Ludwigshafen (DE)
(72) Erfinder: NÖRENBERG, Ralf, 67063 Ludwigshafen (DE); STEINIG-NOWAKOWSKI, Christian, 67146 Deidesheim (DE)
(86) Internationale Anmeldenummer: PCT/EP2008/066639
(87) Internationale Veröffentlichungsnummer: WO 2009/071547

(56) Entgegenhaltungen:
- EP-A- 0 109 638
- EP-A- 0 640 807
- DE-A1- 2 847 485

## Beschreibung

Die vorliegende Erfindung betrifft mehrlagige Materialien, umfassend mindestens zwei metallisierte Schichten auf mindestens einem Textil, hergestellt, indem man
(A) auf mindestens zwei textilen Oberflächen musterförmig oder flächig eine Formulierung aufbringt, die als Komponente mindestens ein Metallpulver (a) enthält,
(B) ein weiteres Metall auf den textilen Oberflächen abscheidet,
(C) mit einer oder mehreren Lagen Textil, das ebenfalls metallisiert sein kann bzw. die ebenfalls metallisiert sein können, kombiniert.

Weiterhin betrifft die vorliegende Erfindung ein Verfahren zur Herstellung von erfindungsgemäßen mehrlagigen Materialien und ihre Verwendung, beispielsweise für Schutzbekleidung und für mechanisch strapazierte Gegenstände.

Schutzbekleidung, beispielsweise Sportbekleidung zum Fechten, und Textilien für mechanisch stark beanspruchte Systeme, beispielsweise Autositze, müssen gegen verschiedenartige mechanische Einwirkungen schützen. Zu nennen sind dabei stumpfe Hiebe, Stiche und Schnitte sowie geworfene Gegenstände.

Um eine bessere Schutzwirkung zu erzielen, werden verschiedene Methoden vorgeschlagen. So ist es möglich, verschiedene textile Materialien miteinander zu verbinden, um die Vorteile der verschiedenen Materialien zu nutzen. Nachteilig ist, dass derartige Systeme in vielen Fällen sehr dick sind, was wegen der stark wärmenden Wirkung im Falle von Sportbekleidung in vielen Fällen nicht erwünscht ist.

Eine andere Methode ist, Metallfolien in textile Verbundkörper einzuarbeiten. Nachteilig ist an dieser Methode jedoch, dass eine Metallfolie mit einem Riss oder einer punktförmigen Schädigung in der Regel drastisch an mechanischer Stabilität verliert.

Es bestand also die Aufgabe, Materialien bereit zu stellen, die eine große mechanische Stabilität aufweisen und die vorstehend genannten Nachteile vermeiden.

Dementsprechend wurden die eingangs definierten mehrlagigen Materialien gefunden.

Die erfindungsgemäßen mehrlagigen Materialien, im folgenden auch erfindungsgemäße Systeme genannt, umfassen mindestens zwei metallisierte Schichten auf mindestens einer Schicht Textil, beispielsweise zwei jeweils einseitig metallisierte Textilien oder ein doppelseitig metallisiertes Textil. In einer anderen Ausführungsform können erfindungsgemäße mehrlagige Materialien drei, vier oder fünf jeweils einseitig metallisierte Textilien umfassen. In einer anderen Ausführungsform können erfindungsgemäße mehrlagige Materialien drei, vier oder fünf jeweils doppelseitig metallisiertes Textil umfassen. In einer anderen Ausführungsform der vorliegenden Erfindung können erfindungsgemäße mehrlagige Materialien mindestens ein einseitig metallisiertes und mindestens ein doppelseitig metallisiertes Textil umfassen.

In einer Ausführungsform der vorliegenden Erfindung ist erfindungsgemäßes mehrlagiges Material dadurch gekennzeichnet, dass es als Außenschicht (äußere Lage) jeweils eine Lage Textil umfasst, die nicht nach den Schritten (A) und (B) behandelt sind oder die jeweils auf der Innenseite nach Schritt (A) und (B) behandelt sind, auf der Außenseite jedoch nicht.

Das eingangs definierte Verfahren geht aus von Textil, insbesondere flächigem Textil oder dreidimensional ausgestaltetem textilem Material, beispielsweise einem Gewirke, einer Strickware (Gestrick) oder bevorzugt einem Gewebe oder einem Vliesstoff (Non-Woven). Textil im Sinne der vorliegenden Erfindung kann steif oder vorzugsweise flexibel sein. Vorzugsweise handelt es sich um solche Textilien, die man ein- oder mehrmals beispielsweise manuell biegen kann, ohne dass man visuell einen Unterschied zwischen vor dem Biegen und nach der Rückstellung aus dem gebogenen Zustand feststellen kann.

In einer Ausführungsform der vorliegenden Erfindung handelt es sich bei Textil aus einer Kombination aus verschiedenen Textilien, die miteinander verbunden sein können. Beispielhaft seien Kombinationen aus Geweben und Wirkwaren genannt.

Textil im Sinne der vorliegenden Erfindung kann aus Naturfasern oder synthetischen Fasern oder Gemischen von Naturfasern und synthetischen Fasern sein. An Naturfasern seien beispielsweise Baumwolle, Wolle oder Flachs zu nennen. An synthetischen Fasern seien beispielsweise Polyamid, Polyester, modifiziertes Polyester, Polyestermischgewebe, Polyamidmischgewebe, Polyacrylnitril, Triacetat, Acetat, Polycarbonat, Polypropylen, Polyvinylchlorid und Polyestermikrofasern genannt, bevorzugt sind Polyester und Mischungen von Baumwolle mit synthetischen Fasern, insbesondere Mischungen von Baumwolle und Polyester. Weiterhin sind flächige Textilien aus Carbonfasern, Glasfasern oder Aramidfasern bevorzugt.

In einer Ausführungsform der vorliegenden Erfindung handelt es sich bei Textil um Teile eines Verbundes. So kann beispielsweise eine Lage Textil mit einer anderen Lage Textil verbunden, beispielsweise verklebt, versteppt, kaschiert, vernäht oder genadelt sein, jeweils vollflächig, teilweise oder auch punktförmig. Besonders bevorzugt kann ein Lage Textil mit einer anderen Lage Textil vollflächig laminiert, punktförmig verklebt, teilweise vernäht oder versteppt sein.

Auch ist es möglich, dass ein textiles Material mit einem anderen Material verbunden ist, so kann die textile Oberfläche, von der man ausgeht, auf eine Folie auflaminiert sein, beispielsweise eine Polyesterfolie, eine Polyolefinfolie, insbesondere eine Polyethylenfolie oder eine Polypropylenfolie, weiterhin eine Polyamidfolie oder eine Polyurethanfolie.

In einer Ausführungsform der vorliegenden Erfindung kann es sich bei Textil um eine beschichtete textile Oberfläche handeln, die beispielsweise mit Bindemittel wie Polyurethanbinder, Polyacrylatbinder oder Styrol-Butadien-Latex beschichtet ist.

Insbesondere dann, wenn man solches Textil, das gewählt ist aus weitmaschigen Gestricken und lockeren Geweben, als Bestandteil eines erfindungsgemäßen mehrlagigen Materials einzusetzen wünscht, kann es von Vorteil sein, wenn man das betreffende weitmaschige Gestrick oder das betreffende weitmaschige Gewebe in beschichteter Form einsetzt oder auf eine Folie laminiert.

Zur Herstellung von erfindungsgemäßen mehrlagigen Materialien bringt man in Schritt (A) auf mindestens zwei textile Oberflächen musterförmig oder flächig eine Formulierung auf, die mindestens ein Metallpulver (a) enthält. Das Aufbringen kann beispielsweise durch Aufrakeln, Aufsprühen, Walzenbeschichten, Tauchen und insbesondere durch Auf- oder Verdrucken erfolgen.

Das Aufbringen auf mindestens zwei textile Oberflächen kann beispielsweise so geschehen, dass man auf die Vorder- und die Rückseite des gleichen Textils Formulierung (A) aufbringt oder dass man auf zwei oder mehr Textilien jeweils ein- oder beidseitig Formulierung (A) aufbringt. Es ist bevorzugt, auf mindestens zwei Textilien jeweils einseitig Formulierung (A) aufbringt.

Bei der Formulierung, die mindestens ein Metallpulver (a) enthält, kann es sich um vorzugsweise wässrige Formulierungen, insbesondere wässrige Flotten oder besonders bevorzugt um eine Druckformulierung handeln.

In einer bevorzugten Ausführungsform der vorliegenden Erfindung bedruckt man in Schritt (A) mindestens zwei textile Oberflächen mit je einer Druckformulierung, die verschieden oder vorzugsweise gleich sein können, vorzugsweise mit einer wässrigen Druckformulierung, die mindestens ein Metallpulver (a) enthält.

Beispiele für wässrige Druckformulierungen sind Druckfarben, z. B. Tiefdruckfarben, Offsetdruckfarben, Flexodruckfarben, Siebdruckfarben, Drucktinten wie z. B. Tinten für das Valvolineverfahren (Valve Jet-Verfahren) und bevorzugt Druckpasten, vorzugsweise wässrige Druckpasten.

Bei Metallpulver (a) handelt es sich um pulverförmiges Metall, rein oder als Gemisch oder Legierung, wobei die Alkalimetalle und die Erdalkalimetalle Be, Ca, Sr und Ba ausgeschlossen sind. Ebenso sind natürlich die radioaktiven Metalle ausgeschlossen.

Metallpulver (a) kann beispielsweise gewählt werden aus pulverförmigem Al, Zn, Ni, Cu, Ag, Sn, Co, Mn, Fe, Mg, Pb, Cr und Bi, beispielsweise rein oder als Gemische oder in Form von pulverförmigen Legierungen der genannten Metalle untereinander oder mit anderen Metallen. Geeignete Legierungen sind beispielsweise CuZn, CuSn, CuNi, SnPb, SnBi, SnCu, NiP, ZnFe, ZnNi, ZnCo und ZnMn. Bevorzugt einsetzbare Metallpulver (a) sind Eisenpulver und/oder Kupferpulver, ganz besonders bevorzugt Eisenpulver.

In einer speziellen Variante wählt man als Metallpulver (a) Kohlenstoff, und zwar in der Modifikation als Graphit in partikulärer Form, Ruß oder Kohlenstoff-Nanoröhrchen (engl. Carbon nanotubes). Diese Variante ist insbesondere dann bevorzugt, wenn man im unten beschriebenen Schritt (B) mit externer Spannungsquelle arbeitet..Kohlenstoff in der Modifikation Graphit in partikulärer Form, Ruß oder Kohlenstoff-Nanoröhrchen wird im Rahmen der vorliegenden Erfindung unter dem Begriff Metallpulver (a) mit umfasst.

In einer speziellen Variante wählt man als Metallpulver (a) eine Mischung von pulverförmigem Al, Zn, Ni, Cu, Ag, Sn, Co, Mn, Fe, Mg, Pb, Cr und Bi, insbesondere Eisenpulver einerseits und Kohlenstoff in der Modifikation Graphit in partikulärer Form, Ruß oder Kohlenstoff-Nanoröhrchen andererseits.

In einer Ausführungsform der vorliegenden Erfindung hat Metallpulver (a) einen mittleren Teilchendurchmesser von 0,01 bis 100 µm, bevorzugt von 0,1 bis 50 µm, besonders bevorzugt von 1 bis 10 µm (bestimmt durch Laserbeugungsmessung, beispielsweise an einem Gerät Microtrac X100).

In einer Ausführungsform ist Metallpulver (a) durch seine Partikeldurchmesserverteilung gekennzeichnet. Beispielsweise kann der Wert d₁₀ im Bereich von 0,01 bis 5 µm liegen, der Wert für d₅₀ im Bereich von 1 bis 10 µm und der Wert für d₉₀ im Bereich von 3 bis 100 µm, wobei gilt: d₁₀ < d₅₀ < d₉₀. Dabei hat vorzugsweise kein Partikel einen größeren Durchmesser als 100 µm.

Metallpulver (a) kann man in passivierter Form einsetzen, beispielsweise in einer zumindest partiell beschichteten ("gecoateten") Form. Als geeignete Beschichtungen seien beispielsweise anorganische Schichten wie Oxid des betreffenden Metalls, SiO₂ bzw. SiO₂·aq oder Phosphate beispielsweise des betreffenden Metalls genannt.

Die Partikel von Metallpulver (a) können grundsätzlich jede beliebige Form aufweisen, beispielsweise sind nadelförmige, zylindrische, plattenförmige oder kugelförmige Partikel einsetzbar, bevorzugt sind kugel- und plattenförmige Partikel. Dabei können sich die Ausdrücke nadelförmig, zylindrisch, plattenförmig und kugelförmig jeweils auf idealisierte Formen beziehen.

In besonders bevorzugter Weise werden Metallpulver (a) mit kugelförmigen Partikeln verwendet, bevorzugt überwiegend mit kugelförmigen (sphärischen) Partikeln, ganz besonders bevorzugt sogenannte Carbonyleisenpulver mit kugelförmigen Partikeln.

In einer anderen besonders bevorzugten Ausführungsform werden Metallpulver (a) verwendet, die eine Mischung von kugelförmigen (sphärischen) Partikeln, ganz besonders bevorzugt sogenannte Carbonyleisenpulver mit kugelförmigen Partikeln, und plättchenförmigen Partikeln sind, insbesondere plättchenförmigen Kupferpartikeln.

Metallpulver (a) kann man in einer Ausführungsform von Schritt (A) so aufbringen und bevorzugt verdrucken, dass die Partikel von Metallpulver so dicht liegen, dass sie bereits zum Leiten von elektrischem Strom in der Lage sind. In einer anderen Ausführungsform von Schritt (A) kann man Metallpulver (a) so aufbringen, bevorzugt verdrucken, dass die Partikel von Metallpulver (a) so weit voneinander entfernt sind, dass sie nicht zum Leiten des elektrischen Stroms in der Lage sind.

Die Herstellung von Metallpulvern (a) ist an sich bekannt. Man kann beispielsweise gängige Handelswaren oder nach an sich bekannten Verfahren hergestelltes Metallpulver (a) einsetzen, beispielsweise durch elektrolytische Abscheidung oder chemische Reduktion aus Lösungen von Salzen der betreffenden Metalle oder durch Reduktion eines oxidischen Pulvers beispielsweise mittels Wasserstoff, durch Versprühen oder Verdüsen einer Metallschmelze, insbesondere in Kühlmedien, beispielsweise Gasen oder Wasser.

Besonders bevorzugt verwendet man solches Metallpulver (a), das durch thermische Zersetzung von Eisenpentacarbonyl hergestellt wurde, im Rahmen der vorliegenden Erfindung auch Carbonyleisenpulver genannt.

Die Herstellung von Carbonyleisenpulver durch thermische Zersetzung von insbesondere Eisenpentacarbonyl Fe(CO)₅ wird beispielsweise in Ullmann's Encyclopedia of Industrial Chemistry, 5th Edition, Volume A14, Seite 599, beschrieben. Die Zersetzung des Eisenpentacarbonyls kann beispielsweise bei Normaldruck und beispielsweise bei erhöhten Temperaturen, z. B. im Bereich von 200 bis 300°C, z. B. in einem beheizbaren Zersetzer erfolgen, der ein Rohr aus einem hitzebeständigen Material wie Quarzglas oder V2A-Stahl in vorzugsweise vertikaler Position umfasst, das von einer Heizeinrichtung, beispielsweise bestehend aus Heizbändern, Heizdrähten oder aus einem von einem Heizmedium durchströmten Heizmantel, umgeben ist.

Der mittlere Teilchendurchmesser von Carbonyleisenpulver kann durch die Verfahrensparameter und Reaktionsführung bei der Zersetzung in weiten Bereichen gesteuert werden und liegt (Zahlenmittel) in der Regel bei 0,01 bis 100 µm, bevorzugt von 0,1 bis 50 µm, besonders bevorzugt von 1 bis 8 µm.

In einer Ausführungsform der vorliegenden Erfindung setzt man in Schritt (A) eine Formulierung, bevorzugt eine Druckformulierung ein, die enthält:
(a) mindestens ein Metallpulver, bevorzugt ist Carbonyleisenpulver,
(b) mindestens ein Bindemittel,
(c) mindestens einen Emulgator, der anionisch, kationisch oder bevorzugt nichtionisch sein kann,
(d) gegebenenfalls mindestens einen Rheologiemodifizierer.

Erfindungsgemäß eingesetzte Formulierungen, insbesondere Druckformulierungen können mindestens ein Bindemittel (b) enthalten, auch Binder (b) genannt, bevorzugt mindestens eine wässrige Dispersion von mindestens einem filmbildenden Polymer, beispielsweise Polyacrylat, Polybutadien, Copolymere von mindestens einem Vinylaromaten mit mindestens einem konjugierten Dien und gegebenenfalls weiteren Comonomeren, beispielsweise Styrol-Butadien-Bindemittel. Weitere geeignete Bindemittel (b) sind gewählt aus Polyurethan, vorzugsweise anionischem Polyurethan, oder Ethylen-(Meth)acrylsäure-Copolymer. Bindemittel (b) können im Rahmen der vorliegenden Erfindung auch als Binder (b) bezeichnet werden.

Als Bindemittel (b) geeignete Polyacrylate im Sinne der vorliegenden Erfindung sind beispielsweise erhältlich durch Copolymerisation von mindestens einem (Meth)acrylsäure-C₁-C₁₀-Alkylester, beispielsweise Acrylsäuremethylester, Acrylsäureethylester, Acrylsäure-n-Butylester, Methacrylsäure-n-butylester, Acrylsäure-2-ethylhexylester, mit mindestens einem weiteren Comonomer, beispielsweise einem weiteren (Meth)acrylsäure-C₁-C₁₀-Alkylester, (Meth)acrylsäure, (Meth)acrylamid, N-Methylol(meth)acrylamid, Glycidyl(meth)acrylat oder einer vinylaromatischen Verbindung wie beispielsweise Styrol.

Als Bindemittel (b) geeignete vorzugsweise anionische Polyurethane im Sinne der vorliegenden Erfindung sind beispielsweise erhältlich durch Umsetzung von einem oder mehreren aromatischen oder vorzugsweise aliphatischen oder cycloaliphatischen Diisocyanat mit einem oder mehreren Polyesterdiolen und vorzugsweise einer oder mehreren Hydroxycarbonsäuren, z. B Hydroxyessigsäure, oder vorzugsweise Dihydroxycarbonsäuren, beispielsweise 1,1-Dimethylolpropionsäure, 1,1-Dimethylolbuttersäure oder 1,1-Dimethylolethansäure.

Als Bindemittel (b) besonders geeignete Ethylen-(Meth)acrylsäure-Copolymere sind beispielsweise durch Copolymerisation von Ethylen, (Meth)acrylsäure und gegebenenfalls mindestens einem weiteren Comonomer wie beispielsweise (Meth)acrylsäure-C₁-C₁₀-Alkylester, Maleinsäureanhydrid, Isobuten oder Vinylacetat erhältlich, vorzugsweise durch Copolymerisation bei Temperaturen im Bereich von 190 bis 350°C und Drücken im Bereich von 1500 bis 3500, bevorzugt 2000 bis 2500 bar.

Als Bindemittel (b) besonders geeignete Ethylen-(Meth)acrylsäure-Copolymere können beispielsweise bis zu 90 Gew.-% Ethylen einpolymerisiert enthalten und eine kinematische Schmelzeviskosität im Bereich von 60 mm²/s bis 10.000 mm²/s auf, bevorzugt 100 mm²/s bis 5.000 mm²/s aufweisen, gemessen bei 120°C.

Als Bindemittel (b) besonders geeignete Ethylen-(Meth)acrylsäure-Copolymere können beispielsweise bis zu 90 Gew.-% Ethylen einpolymerisiert enthalten und eine Schmelzemassefließrate (MFR) im Bereich von 1 bis 50 g/10 min, bevorzugt 5 bis 20 g/10 min, besonders bevorzugt 7 bis 15 g/10 min aufweisen, gemessen bei 160°C und einer Belastung von 325 g nach EN ISO 1133.

Als Bindemittel (b) besonders geeignete Copolymere von mindestens einem Vinylaromaten mit mindestens einem konjugierten Dien und gegebenenfalls weiteren Comonomeren, beispielsweise Styrol-Butadien-Bindemittel, enthalten mindestens eine ethylenisch ungesättigte Carbonsäure oder Dicarbonsäure oder ein geeignetes Derivat, beispielsweise das entsprechende Anhydrid, einpolymerisiert. Besonders geeignete Vinylaromaten sind para-Methylstyrol, α-Methylstyrol und insbesondere Styrol. Besonders geeignete konjugierte Diene sind Isopren, Chloropren und insbesondere 1,3-Butadien. Als besonders geeignete ethylenisch ungesättigte Carbonsäuren oder Dicarbonsäuren oder geeignete Derivate davon seien (Meth)acrylsäure, Maleinsäure, Itaconsäure, Maleinsäureanhydrid bzw. Itaconsäureanhydrid beispielhaft genannt.

In einer Ausführungsform der vorliegenden Erfindung enthalten als Bindemittel (b) besonders geeignete Copolymere von mindestens einem Vinylaromaten mit mindestens einem konjugierten Dien und gegebenenfalls weiteren Comonomeren einpolymerisiert: 19,9 bis 80 Gew.-% Vinylaromat, 19,9 bis 80 Gew.-% konjugiertes Dien, 0,1 bis 10 Gew.-% ethylenisch ungesättigte Carbonsäure oder Dicarbonsäure oder ein geeignetes Derivat, beispielsweise das entsprechende Anhydrid.

In einer Ausführungsform der vorliegenden Erfindung hat Bindemittel (b) bei 23°C eine dynamische Viskosität im Bereich von 10 bis 100 dPa·s, bevorzugt 20 bis 30 dPa·s, bestimmt beispielsweise durch Rotationsviskosimetrie, beispielsweise mit einem Haake-Viskosimeter.

Als Emulgator (c) kann man anionische, kationische oder vorzugsweise nicht-ionische oberflächenaktive Substanzen verwenden.

Beispiele für geeignete kationische Emulgatoren (c) sind beispielsweise einen C₆-C₁₈-Alkyl-, -Aralkyl- oder heterocyclischen Rest aufweisende primäre, sekundäre, tertiäre oder quartäre Ammoniumsalze, Alkanolammoniumsalze, Pyridiniumsalze, Imidazoliniumsalze, Oxazoliniumsalze, Morpholiniumsalze, Thiazoliniumsalze sowie Salze von Aminoxiden, Chinoliniumsalze, Isochinoliniumsalze, Tropyliumsalze, Sulfoniumsalze und Phosphoniumsalze. Beispielhaft genannt seien Dodecylammoniumacetat oder das entsprechende Hydrochlorid, die Chloride oder Acetate der verschiedenen 2-(N,N,N-Trimethylammonium)ethylparaffinsäureester, N-Cetylpyridiniumchlorid, N-Laurylpyridiniumsulfat sowie N-Cetyl-N,N,N-trimethylammoniumbromid, N-Dodecyl-N,N,N-trimethylammoniumbromid, N,N-Distearyl-N,N-dimethylammoniumchlorid sowie das Gemini-Tensid N,N'-(Lauryldimethyl)ethylendiamindibromid.

Beispiele für geeignete anionische Emulgatoren (c) sind Alkalimetall- und Ammoniumsalze von Alkylsulfaten (Alkylrest: C₈ bis C₁₂), von Schwefelsäurehalbestern ethoxylierter Alkanole (Ethoxylierungsgrad: 4 bis 30, Alkylrest: C₁₂-C₁₈) und ethoxylierter Alkylphenole (Ethoxylierungsgrad: 3 bis 50, Alkylrest: C₄-C₁₂), von Alkylsulfonsäuren (Alkylrest: C₁₂-C₁₈), von Alkylarylsulfonsäuren (Alkylrest: C₉-C₁₈) und von Sulfosuccinaten wie beispielsweise Sulfobernsteinsäuremono- oder diestern. Bevorzugt sind aryl- oder alkylsubstituierte Polyglykolether, weiterhin Substanzen, die in US 4,218,218 beschrieben sind, und Homologe mit y (aus den Formeln aus US 4,218,218) im Bereich von 10 bis 37.

Besonders bevorzugt sind nichtionische Emulgatoren (c) wie beispielsweise ein- oder vorzugsweise mehrfach alkoxylierte C₁₀-C₃₀-Alkanole, bevorzugt mit drei bis hundert Mol C₂-C₄-Alkylenoxid, insbesondere Ethylenoxid alkoxylierte Oxo- oder Fettalkohole.

Beispiele für besonders geeignete mehrfach alkoxylierte Fettalkohole und Oxoalkohole sind
n-C₁₈H₃₇O-(CH₂CH₂O)₈₀-H,
n-C₁₈H₃₇O-(CH₂CH₂O)₇₀-H,
n-C₁₈H₃₇O-(CH₂CH₂O)₆₀-H,
n-C₁₈H₃₇O-(CH₂CH₂O)₅₀-H,
n-C₁₈H₃₇O-(CH₂CH₂O)₂₅-H,
n-C₁₈H₃₇O-(CH₂CH₂O)₁₂-H,
n-C₁₆H₃₃O-(CH₂CH₂O)₈₀-H,
n-C₁₆H₃₃O-(CH₂CH₂O)₇₀-H,
n-C₁₆H₃₃O-(CH₂CH₂O)₆₀-H,
n-C₁₆H₃₃O-(CH₂CH₂O)₅₀-H,
n-C₁₆H₃₃O-(CH₂CH₂O)₂₅-H,
n-C₁₆H₃₃O-(CH₂CH₂O)₁₂-H,
n-C₁₂H₂₅O-(CH₂CH₂O)₁₁-H,
n-C₁₂H₂₅O-(CH₂CH₂O)₁₈-H,
n-C₁₂H₂₅O-(CH₂CH₂O)₂₅-H,
n-C₁₂H₂₅O-(CH₂CH₂O)₅₀-H,
n-C₁₂H₂₅O-(CH₂CH₂O)₈₀-H,
n-C₃₀H₆₁O-(CH₂CH₂O)₈-H,
n-C₁₀H₂₁O-(CH₂CH₂O)₉-H,
n-C₁₀H₂₁O-(CH₂CH₂O)₇-H,
n-C₁₀H₂₁O-(CH₂CH₂O)₅-H,
n-C₁₀H₂₁O-(CH₂CH₂O)₃-H,
und Mischungen der vorstehend genannten Emulgatoren, beispielsweise Mischungen von n-C₁₈H₃₇O-(CH₂CH₂O)₅₀-H und n-C₁₆H₃₃O-(CH₂CH₂O)₅₀-H,
wobei die Indices jeweils als Mittelwerte (Zahlenmittel) aufzufassen sind.

In einer Ausführungsform der vorliegenden Erfindung können in Schritt (A) eingesetzte Formulierungen, insbesondere Druckformulierungen mindestens einen Rheologiemodifizierer (d) enthalten, ausgewählt aus Verdickungsmitteln (d1), die auch als Verdicker bezeichnet werden können, und die Viskosität senkenden Mitteln (d2).

Geeignete Verdickungsmittel (d1) sind beispielsweise natürliche Verdickungsmittel oder vorzugsweise synthetische Verdickungsmittel. Natürliche Verdickungsmittel sind solche Verdickungsmittel, die Naturprodukte sind oder durch Aufarbeitung wie beispielsweise Reinigungsoperationen, insbesondere Extraktion von Naturprodukten erhalten werden können. Beispiele für anorganische natürliche Verdickungsmittel sind Schichtsilikate wie beispielsweise Bentonit. Beispiele für organische natürliche Verdickungsmittel sind vorzugsweise Proteine wie beispielsweise Casein oder bevorzugt Polysaccharide. Besonders bevorzugte natürliche Verdickungsmittel sind gewählt aus Agar-Agar, Carrageen, Gummi arabicum, Alginaten wie beispielsweise Natriumalginat, Kaliumalginat, Ammoniumalginat, Calciumalginat und Propylengycolalginat, Pektinen, Polyosen, Johannisbrotbaum-Kernmehl (Carubin) und Dextrinen.

Bevorzugt ist der Einsatz von synthetischen Verdickungsmitteln, die gewählt sind aus im Allgemeinen flüssigen Lösungen von synthetischen Polymeren, insbesondere Acrylaten, in beispielsweise Weißöl oder als wässrige Lösungen, und aus synthetischen Polymeren in getrockneter Form, beispielsweise als durch Sprühtrocknung hergestelltem Pulver. Als Verdickungsmittel (d1) eingesetzte synthetische Polymere enthalten Säuregruppen, die vollständig oder zu einem gewissen Prozentsatz mit Ammoniak neutralisiert werden. Beim Fixierprozess wird Ammoniak freigesetzt, wodurch der pH-Wert gesenkt wird und die eigentliche Fixierung beginnt. Das für die Fixierung notwendige Absenken des pH-Wertes kann alternativ durch Zusatz von nichtflüchtigen Säuren wie z.B. Zitronensäure, Bernsteinsäure, Glutarsäure oder Äpfelsäure erfolgen.

Ganz besonders bevorzugte synthetische Verdickungsmittel sind gewählt aus Copolymeren von 85 bis 95 Gew.-% Acrylsäure, 4 bis 14 Gew.-% Acrylamid und 0,01 bis maximal 1 Gew.-% des (Meth)acrylamidderivats der Formel I mit Molekulargewichten M_{w} im Bereich von 100.000 bis 2.000.000 g/mol, in denen die Reste R¹ gleich oder verschieden sein können und Methyl oder Wasserstoff bedeuten können.

Weitere geeignete Verdickungsmittel (d1) sind gewählt aus Reaktionsprodukten von aliphatischen Diisocyanaten wie beispielsweise Trimethylendiisocyanat, Tetramethylendiisocyanat, Hexamethylendiisocyanat oder Dodecan-1,12-diisocyanat mit vorzugsweise 2 Äquivalenten mehrfach alkoxyliertem Fettalkohol oder Oxoalkohol, beispielsweise 10 bis 150-fach ethoxyliertem C₁₀-C₃₀-Fettalkohol oder C₁₁-C₃₁-Oxoalkohol.

Geeignete die Viskosität senkende Mittel (d2) sind beispielsweise organische Lösungsmittel wie Dimethylsulfoxid (DMSO), N-Methylpyrrolidon (NMP), N-Ethylpyrrolidon (NEP), Ethylenglykol, Diethylenglykol, Butylykol, Dibutylglykol, und beispielsweise Restalkohol-freiem alkoxyliertem n-C₄-C₈-Alkanol, bevorzugt Restalkohol-freiem ein- bis 10-fach, besonders bevorzugt 3- bis 6-fach ethoxyliertem n-C₄-C₈-Alkanol. Dabei ist unter Restalkohol das jeweils nicht alkoxylierte n-C₄-C₈-Alkanol zu verstehen.

In einer Ausführungsform der vorliegenden Erfindung enthält in Schritt (A) eingesetzte Formulierung, insbesondere Druckformulierung
im Bereich von 10 bis 90 Gew.-%, bevorzugt 50 bis 85 Gew.-%, besonders bevorzugt 60 bis 80 Gew.-% Metallpulver (a),
im Bereich von 1 bis 20 Gew.-%, bevorzugt 2 bis 15 Gew.-% Bindemittel (b),
im Bereich von 0,1 bis 4 Gew.-%, bevorzugt bis 2 Gew.-% Emulgator (c),
im Bereich von 0 bis 5 Gew.-%, bevorzugt 0,2 bis 1 Gew.-% Rheologiemodifizierer (d),
wobei Angaben in Gew.-% jeweils auf die gesamte in Schritt (A) eingesetzte Formulierung bzw. Druckformulierung bezogen sind und wobei sich Angaben in Gew.-% bei Bindemittel (b) auf den Feststoffgehalt des jeweiligen Bindemittels (b) beziehen.

In einer Ausführungsform der vorliegenden Erfindung kann man in Schritt (A) des erfindungsgemäßen Verfahrens mit einer Formulierung, insbesondere Druckformulierung bedrucken, die zusätzlich zu Metallpulver (a) und gegebenenfalls Bindemittel (b), Emulgator (c) und gegebenenfalls Rheologiemodifizierer (d) mindestens ein Hilfsmittel (e) enthält. Als Hilfsmittel (e) seien Griffverbesserer, Entschäumer, Netzmittel, Egalisiermittel, Harnstoff, Korrosionsinhibitoren, Wirkstoffe wie beispielsweise Biozide oder Flammfestmittel und Vernetzer beispielhaft genannt.

Geeignete Entschäumer sind beispielsweise silikonhaltige Entschäumer wie beispielsweise solche der Formel HO-(CH₂)₃-Si(CH₃)[OSi(CH₃)₃]₂ und HO-(CH₂)₃-Si(CH₃)[OSi(CH₃)₃][OSi(CH₃)₂OSi(CH₃)₃], nicht alkoxyliert oder mit bis zu 20 Äquivalenten Alkylenoxid und insbesondere Ethylenoxid alkoxyliert. Auch Silikon-freie Entschäumer sind geeignet wie beispielsweise mehrfach alkoxylierte Alkohole, z.B. Fettalkoholalkoxylate, bevorzugt 2 bis 50-fach ethoxylierte vorzugsweise unverzweigte C₁₀-C₂₀-Alkanole, unverzweigte C₁₀-C₂₀-Alkanole und 2-Ethylhexan-1-ol. Weitere geeignete Entschäumer sind Fettsäure-C₈-C₂₀-alkylester, bevorzugt Stearinsäure-C₁₀-C₂₀-alkylester, bei denen C₈-C₂₀-Alkyl, bevorzugt C₁₀-C₂₀-Alkyl unverzweigt oder verzweigt sein kann.

Geeignete Netzmittel sind beispielsweise nichtionische, anionische oder kationische Tenside, insbesondere Ethoxylierungs- und/oder Propoxylierungsprodukte von Fettalkoholen oder Propylenoxid-Ethylenoxid-Blockcopolymere, ethoxylierte oder propoxylierte Fett- oder Oxoalkohole, weiterhin Ethoxylate von Ölsäure oder Alkylphenolen, Alkylphenolethersulfate, Alkylpolyglycoside, Alkylphosphonate, Alkylphenylphosphonate, Alkylphosphate, oder Alkylphenylphosphate.

Geeignete Egalisiermittel sind beispielsweise Blockcopolymerisate von Ethylenoxid und Propylenoxid mit Molekulargewichten Mₙ im Bereich von 500 bis 5000 g/mol, bevorzugt 800 bis 2000 g/mol. Ganz besonders besonders bevorzugt sind Blockcopolymerisate aus Propylenoxid/Ethylenoxid beispielsweise der Formel EO₈PO₇EO₈, wobei EO für Ethylenoxid und PO für Propylenoxid steht.

Geeignete Biozide sind beispielsweise als Proxel-Marken im Handel befindlich. Beispielhaft seien genannt: 1,2-Benzisothiazolin-3-on ("BIT") (kommerziell erhältlich als Proxel®-Marken der Fa. Avecia Lim.) und dessen Alkalimetallsalze; andere geeignete Biozide sind 2-Methyl-2H-isothiazol-3-on ("MIT") und 5-Chlor-2-methyl-2H-isothiazol-3-on ("CIT").

Geeignete Vernetzer sind beispielsweise Kondensationsprodukte von Glyoxal, Harnstoff, Formaldehyd und gegebenenfalls einem oder mehreren Alkoholen wie C₁-C₄-Alkanolen oder Ethylenglykol, insbesondere DMDHEU (N,N'-Dihydroxymethylol-4,5-dihydroxymethylenharnstoff), Melamin und Kondensationsprodukte von Melamin mit Aldehyden, insbesondere Formaldehyd, und gegebenenfalls einem oder mehreren Alkoholen wie C₁-C₄-Alkanolen oder Ethylenglykol, Isocyanurate, insbesondere cyclische Trimere von Hexamethylendiisocyanat, und Carbodiimide, insbesondere polymere Carbodiimide.

In einer Ausführungsform der vorliegenden Erfindung enthält in Schritt (A) eingesetzte Formulierung, insbesondere Druckformulierung bis zu 30 Gew.-% Hilfsmittel (e), bezogen auf die Summe aus Metallpulver (a), Bindemittel (b), Emulgator (c) und gegebenenfalls Rheologiemodifizierer (d).

In einer Ausführungsform der vorliegenden Erfindung bringt man in Schritt (A) solche Muster auf, insbesondere durch Verdrucken, bei denen Metallpulver (a) in Form von geraden oder vorzugsweise gebogenen Streifenmustern oder Linienmustern auf Textil angeordnet sind, wobei die genannten Linien beispielsweise eine Breite und Dicke jeweils im Bereich von 0,1 µm bis 5 mm und die genannten Streifen eine Breite im Bereich von 5,1 mm bis beispielsweise 10 cm oder gegebenenfalls mehr und eine Dicke von 0,1 µm bis 5 mm haben können.

In einer speziellen Ausführungsform der vorliegenden Erfindung bringt man in Schritt (A) solche Streifenmuster oder Linienmuster von Metallpulver (a) auf, insbesondere durch Verdrucken, bei denen sich die Streifen bzw. Linien weder berühren noch schneiden.

In einer anderen Ausführungsform der vorliegenden Erfindung bringt man in Schritt (A) eine Formulierung flächig auf.

In einer Ausführungsform der vorliegenden Erfindung bedruckt man in Schritt (A) nach Verfahren, die an sich bekannt sind. In einer Ausführungsform der vorliegenden Erfindung verwendet man eine Schablone, durch die man die Formulierung, insbesondere Druckformulierung, die Metallpulver (a) enthält, mit einer Rakel presst. Das vorstehend beschriebene Verfahren gehört zu den Siebdruckverfahren. Weitere geeignete Druckverfahren sind Tiefdruckverfahren und Flexodruckverfahren. Ein weiteres geeignetes Druckverfahren ist gewählt aus Valve-Jet-Verfahren. Bei Valve-Jet-Verfahren verwendet man solche Druckformulierung, die vorzugsweise keine Verdickungsmittel (d1) enthält.

Zur Herstellung von erfindungsgemäßen mehrlagigen Materialien scheidet man in Schritt (B) man ein weiteres Metall auf der textilen Oberfläche ab. Dabei ist es in Schritt (B) möglich, ein oder mehrere weitere Metalle abzuscheiden, bevorzugt scheidet man nur ein weiteres Metall ab.

Zur Herstellung von erfindungsgemäßen mehrlagigen Materialien scheidet man in Schritt (B) ein weiteres Metall auf der textilen Oberfläche ab. Unter "der textilen Oberfläche" ist dabei die textile Oberflächen zu verstehen, das man zuvor nach den Schritten (A) bis (B) und gegebenenfalls weiteren Schritten wie beispielsweise (D) bearbeitet hat.

Man kann in Schritt (B) mehrere weitere Metalle abscheiden, bevorzugt ist es jedoch, nur ein weiteres Metall abzuscheiden.

In einer Ausführungsform der vorliegenden Erfindung wählt man als Metallpulver (a) in Schritt (A) Carbonyleisenpulver und als weiteres Metall in Schritt (B) Silber, Gold oder insbesondere Kupfer.

In einer Ausführungsform der vorliegenden Erfindung scheidet man so viel weiteres Metall ab, dass man eine Schichtdicke im Bereich von 100 nm bis 500 µm, bevorzugt von 1 µm bis 100 µm, besonders bevorzugt 2 µm bis 50 µm erzeugt.

Bei der Durchführung von Schritt (B) wird Metallpulver (a) in den meisten Fällen partiell oder vollständig durch weiteres Metall ersetzt, wobei die Morphologie von weiterem abgeschiedenen Metall nicht identisch mit der Morphologie von Metallpulver (a) zu sein braucht.

Nach der Beendigung des Abscheidens von weiterem Metall (B) erhält man metallisierte textile Oberflächen. Man kann metallisierte textile Oberflächen noch ein- oder mehrmals spülen, beispielsweise mit Wasser.

In einer Ausführungsform der vorliegenden Erfindung weisen mit einem Linien- oder Streifenmuster bedruckte metallisierte Textilien nach Schritt (B) einen spezifischen Widerstand im Bereich von 1 mΩ/cm² bis 1 MΩ/cm² bzw. im Bereich von 1 µΩ/cm bis 1 MΩ/cm auf, gemessen bei Zimmertemperatur und entlang der betreffenden Streifen bzw. Linien.

In Schritt (C) kombiniert man mindestens ein wie vorstehend beschrieben metallisiertes Textil mit einer oder mehreren Lagen Textil, das ebenfalls metallisiert sein kann bzw. die ebenfalls metallisiert sei können. Das Kombinieren kann beispielsweise durch Aufeinanderplatzieren geschehen, beispielsweise durch Aufeinanderlegen.

Nach dem Aufeinanderplatzieren kann man mindestens drei Lagen Textil, metallisiert oder nicht metallisiert, miteinander verbinden und dadurch einen Verbundkörper herstellen. Das Verbinden kann vollflächig geschehen oder partiell, beispielsweise punktuell (punktförmig) oder in Form von Nähten.

Das Verbinden kann beispielsweise durch Vernähen, Vernadeln, Verkleben, Versteppen, Kaschieren, Laminieren oder Verschweißen geschehen, jeweils vollflächig, teilweise oder auch punktförmig. Besonders bevorzugt kann man ein Lage Textil mit einer anderen Lage Textil vollflächig laminieren, punktförmig verkleben, teilweise vernähen oder versteppen.

Erfindungsgemäße mehrlagige Materialien eignen sich als oder zur Herstellung von Schutzbekleidung, die ebenfalls Gegenstand der vorliegenden Erfindung ist. Weiterhin ist Gegenstand der vorliegenden Erfindung die Verwendung von erfindungsgemäßen mehrlagigen Materialien zur Herstellung von Schutzbekleidung, und weiterhin ist Gegenstand der vorliegenden Erfindung ein Verfahren zur Herstellung von Schutzbekleidung unter Verwendung von erfindungsgemäßen mehrlagigen Materialien. Das Herstellen kann durch Konfektionieren erfolgen.

Unter Schutzbekleidung ist beispielsweise Sportbekleidung zu verstehen, beispielsweise Westen oder Handschuhe für Sportfechter oder Bekleidungsstücke für Teilnehmer an Paintball-Turnieren, weiterhin für Filmschauspieler und Stuntmen.

Erfindungsgemäße Schutzbekleidung eignet sich sehr gut, um gegen stumpfe Hiebe, Stiche und Schnitte sowie geworfene Gegenstände zu schützen. Erfindungsgemäße Schutzbekleidung ist leicht herzustellen und muss nicht dick sein, so dass sie auch bei höheren Temperaturen hohen Tragekomfort aufweist.

Auch Beschuss hemmende Kleidung ist denkbar wie beispielsweise so genannte schusssichere Westen.

Erfindungsgemäße mehrlagige Materialien eignen sich als oder zur Herstellung von mechanisch strapazierten Gegenständen, die ebenfalls Gegenstand der vorliegenden Erfindung sind. Weiterhin ist Gegenstand der vorliegenden Erfindung die Verwendung von erfindungsgemäßen mehrlagigen Materialien zur Herstellung von mechanisch strapazierten Gegenständen, und weiterhin ist Gegenstand der vorliegenden Erfindung ein Verfahren zur Herstellung von mechanisch strapazierten Gegenständen unter Verwendung von erfindungsgemäßen mehrlagigen Materialien.

Mechanisch strapazierte Gegenstände können beispielsweise durch Stiche, Reiben, Schneiden oder Druck strapaziert werden. Beispielsweise sind die Seitenteile von Autositzen zu nennen, die durch Ein- und Aussteigen viel strapaziert werden, weiterhin Sitze einschließlich der Rückenlehnen in öffentlichen Verkehrsmitteln, die neben dem Ein- und Aussteigen auch durch verschiedenste Formen der mutwilligen Beschädigung leiden können.

Ein weiterer Gegenstand der vorliegenden Erfindung ist ein Verfahren zur Herstellung von erfindungsgemäßen mehrlagigen Materialien, im Folgenden auch als erfindungsgemäßes Herstellungsverfahren bezeichnet.

Das erfindungsgemäße Herstellungsverfahren ist dadurch gekennzeichnet, dass man
(A) auf mindestens zwei textile Oberflächen musterförmig oder flächig eine Formulierung aufbringt, die als Komponente mindestens ein Metallpulver (a) enthält,
(B) ein weiteres Metall auf den textilen Oberflächen abscheidet,
(C) mit einer oder mehreren Lagen Textil, das ebenfalls metallisiert sein kann bzw. die ebenfalls metallisiert sein können, kombiniert
in einer Ausführungsform der vorliegenden Erfindung handelt es sich bei mindestens einer Formulierung in Schritt (A) um eine wässrige Formulierung.

Einzelheiten zu den in Schritt (A) eingesetzten Formulierungen sind vorstehend beschrieben.

In Schritt (A) kann man eine Formulierung aufbringen, die Metallpulver (a) enthält, beispielsweise durch Aufsprühen, Aufrakeln oder Tauchen. Bevorzugt ist es, das Aufbringen als Auf- oder Verdrucken auszuführen.

In einer Ausführungsform der vorliegenden Erfindung bringt man in Schritt (A) solche Muster auf, insbesondere durch Verdrucken, bei denen Metallpulver (a) in Form von geraden oder vorzugsweise gebogenen Streifenmustern oder Linienmustem auf Textil angeordnet sind, wobei die genannten Linien beispielsweise eine Breite und Dicke jeweils im Bereich von 0,1 µm bis 5 mm und die genannten Streifen eine Breite im Bereich von 5,1 mm bis beispielsweise 10 cm oder gegebenenfalls mehr und eine Dicke von 0,1 µm bis 5 mm haben können.

In einer speziellen Ausführungsform der vorliegenden Erfindung bringt man in Schritt (A) solche Streifenmuster oder Linienmuster von Metallpulver (a) auf, insbesondere durch Verdrucken, bei denen sich die Streifen bzw. Linien weder berühren noch schneiden.

In einer anderen Ausführungsform der vorliegenden Erfindung bringt man in Schritt (A) mindestens eine Formulierung flächig, d.h. vollflächig auf.

In einer Ausführungsform der vorliegenden Erfindung bedruckt man in Schritt (A) nach Verfahren, die an sich bekannt sind. In einer Ausführungsform der vorliegenden Erfindung verwendet man eine Schablone, durch die man die Formulierung, insbesondere Druckformulierung, die Metallpulver (a) enthält, mit einer Rakel presst. Das vorstehend beschriebene Verfahren gehört zu den Siebdruckverfahren. Weitere geeignete Druckverfahren sind Tiefdruckverfahren und Flexodruckverfahren. Ein weiteres geeignetes Druckverfahren ist gewählt aus Valve-Jet-Verfahren. Bei Valve-Jet-Verfahren verwendet man solche Druckformulierung, die vorzugsweise keine Verdickungsmittel (d1) enthält.

In einer Ausführungsform der vorliegenden Erfindung enthält im erfindungsgemäßen Verfahren eingesetzte Formulierung, insbesondere Druckformulierung bis zu 30 Gew.-% Hilfsmittel (e), bezogen auf die Summe aus Metallpulver (a), Bindemittel (b), Emulgator (c) und Rheologiemodifizierer (d).

Zur Herstellung von im erfindungsgemäßen Verfahren eingesetzten Formulierungen, insbesondere Druckformulierungen kann man so vorgehen, indem man
(a) mindestens ein Metallpulver, besonders bevorzugt ist Carbonyleisenpulver,
(b) mindestens ein Bindemittel,
(c) mindestens einen Emulgator und
(d) gegebenenfalls mindestens einen Rheologiemodifizierer,
sowie gegebenenfalls ein oder mehrere Hilfsmittel (e) in beliebiger Reihenfolge miteinander vermischt.

Zur Herstellung von im erfindungsgemäßen Verfahren eingesetzter Formulierung, insbesondere Druckformulierung kann man beispielsweise so vorgehen, dass man Wasser und gegebenenfalls ein oder mehrere Hilfsmittel, beispielsweise einen Entschäumer, beispielsweise einen Entschäumer auf Silikonbasis, verrührt. Danach kann man einen oder mehrere Emulgatoren zugeben.

Als nächstes kann man einen oder mehrere Griffverbesserer zugeben, beispielsweise eine oder mehrere Silikonemulsionen.

Danach kann man einen oder mehrere Emulgatoren (c) und das oder die Metallpulver (a) zugeben.

Anschließend kann man ein oder mehrere Bindemittel (b) und schließlich gegebenenfalls einen oder mehrere Rheologiemodifizierer (d) hinzufügen und unter weiterem Vermischen, beispielsweise Rühren, homogenisieren. Man kommt üblicherweise mit verhältnismäßig kurzen Rührzeiten aus, beispielsweise 5 Sekunden bis 5 Minuten, bevorzugt 20 Sekunden bis 1 Minute bei Rührgeschwindigkeiten im Bereich von 1000 bis 3000 U/min.

Die erfindungsgemäße fertige Formulierung, insbesondere Druckformulierung kann, wenn sie als Druckpaste eingesetzt werden soll, 30 bis 70 Gew.-% Weißöl enthalten. Wässrige synthetische Verdickungsmittel (d1) enthalten vorzugsweise bis zu 25 Gew.-% als Verdickungsmittel (d1) geeignetes synthetisches Polymer. Wünscht man wässrige Formulierungen Verdickungsmittel (d1) einzusetzen, so setzt man im Allgemeinen wässriges Ammoniak zu. Auch der Einsatz granulärer, fester Formulierungen Verdickungsmittel (c) sind anwendbar, um Emissions-frei Drucke herstellen zu können.

In einer Ausführungsform der vorliegenden Erfindung, im Folgenden auch als Schritt (B1) bezeichnet, geht man so vor, dass man in Schritt (B1) ohne externe Spannungsquelle arbeitet und dass das weitere Metall in Schritt (B1) in der elektrochemischen Spannungsreihe der Elemente, in alkalischer oder vorzugsweise in saurer Lösung, ein stärker positives Normalpotenzial aufweist als Metall, das Metallpulver (a) zugrunde liegt, und als Wasserstoff.

Dazu kann man beispielsweise so vorgehen, dass man in Schritt (A) bedrucktes und in Schritt (B) thermisch behandelte textile Oberfläche mit einer basischen, neutralen oder vorzugsweise sauren vorzugsweise wässrigen Lösung von Salz von weiterem Metall und gegebenenfalls einem oder mehreren Reduktionsmitteln behandelt, beispielsweise indem man es in die betreffende Lösung einlegt.

In einer Ausführungsform der vorliegenden Erfindung behandelt man in Schritt (B1) im Bereich von 0,5 Minuten bis zu 12 Stunden, bevorzugt bis zu 30 Minuten.

In einer Ausführungsform der vorliegenden Erfindung behandelt man in Schritt (B1) mit einer basischen, neutralen oder vorzugsweise sauren Lösung von Salz von weiterem Metall, die eine Temperatur im Bereich von 0 bis 100°C, bevorzugt 10 bis 80°C aufweist.

Zusätzlich kann man in Schritt (B1) ein oder mehrere Reduktionsmittel zusetzen. Wählt man beispielsweise Kupfer als weiteres Metall, so kann man als Reduktionsmittel beispielsweise Aldehyde, insbesondere reduzierende Zucker oder Formaldehyd als Reduktionsmittel zusetzen. Wählt man beispielsweise Nickel als weiteres Metall, so kann man beispielsweise Alkalihypophosphit, insbesondere NaH₂PO₂·2 H₂O, oder Boranate, insbesondere NaBH₄, als Reduktionsmittel zusetzen.

In einer anderen Ausführungsform, im Folgenden auch als Schritt (B2) bezeichnet, der vorliegenden Erfindung geht man so vor, dass man in Schritt (B2) mit externer Spannungsquelle arbeitet und dass das weitere Metall in Schritt (B2) in der elektrochemischen Spannungsreihe der Elemente in saurer oder alkalischer Lösung ein stärker oder schwächer positives Normalpotenzial aufweisen kann als Metall, das Metallpulver (a) zugrunde liegt. Vorzugsweise kann man dazu als Metallpulver (a) Carbonyleisenpulver und als weiteres Metall Nickel, Zink oder insbesondere Kupfer wählen. Dabei beobachtet man für den Fall, dass das weitere Metall in Schritt (B2) in der elektrochemischen Spannungsreihe der Elemente ein stärker positives Normalpotenzial aufweist als Wasserstoff und als Metall, das Metallpulver (a) zugrunde liegt, dass zusätzlich weiteres Metall in Analogie zu Schritt (B1) abgeschieden wird.

Zur Durchführung von Schritt (B2) kann man beispielsweise einen Strom mit einer Stärke im Bereich von 10 bis 100 A, bevorzugt 12 bis 50 A anlegen.

Zur Durchführung von Schritt (B2) kann man beispielsweise über einen Zeitraum von 1 bis 160 Stunden unter Verwendung einer externen Spannungsquelle arbeiten.

In einer Ausführungsform der vorliegenden Erfindung kombiniert man Schritt (B1) und Schritt (B2) in der Weise, dass man zunächst ohne und danach mit externer Spannungsquelle arbeitet und dass das weitere Metall in Schritt (B) in der elektrochemischen Spannungsreihe der Elemente ein stärker positives Normalpotenzial aufweist kann als Metall, das Metallpulver (a) zugrunde liegt.

In einer Ausführungsform der vorliegenden Erfindung setzt man der Lösung von weiterem Metall einen oder mehrere Hilfsstoffe zu. Als Hilfsstoffe seien beispielhaft genannt: Puffer, Tenside, Polymere, insbesondere partikelförmige Polymere, deren Partikeldurchmesser im Bereich von 10 nm bis 10 µm liegt, Entschäumer, ein oder mehrere organische Lösungsmittel, ein oder mehrere Komplexbildner.

Besonders geeignete Puffer sind Essigsäure/Acetat-Puffer.

Besonders geeignete Tenside sind gewählt aus kationischen, anionischen und insbesondere nicht-ionischen Tensiden.

Als kationische Tenside seien beispielhaft genannt: einen C₆-C₁₈-Alkyl-, -Aralkyl- oder heterocyclischen Rest aufweisende primäre, sekundäre, tertiäre oder quartäre Ammoniumsalze, Alkanolammoniumsalze, Pyridiniumsalze, Imidazoliniumsalze, Oxazoliniumsalze, Morpholiniumsalze, Thiazoliniumsalze sowie Salze von Aminoxiden, Chinoliniumsalze, Isochinoliniumsalze, Tropyliumsalze, Sulfoniumsalze und Phosphoniumsalze. Beispielhaft genannt seien Dodecylammoniumacetat oder das entsprechende Hydrochlorid, die Chloride oder Acetate der verschiedenen 2-(N,N,N-Trimethylammonium)ethylparaffinsäureester, N-Cetylpyridiniumchlorid, N-Laurylpyridiniumsulfat sowie N-Cetyl-N,N,N-trimethylammoniumbromid, N-Dodecyl-N,N,N-trimethylammoniumbromid, N,N-Distearyl-N,N-dimethylammoniumchlorid sowie das Gemini-Tensid N,N'-(Lauryldimethyl)ethylendiamindibromid.

Beispiele für geeignete anionische Tenside sind Alkalimetall- und Ammoniumsalze von Alkylsulfaten (Alkylrest: C₈ bis C₁₂), von Schwefelsäurehalbestern ethoxylierter Alkanole (Ethoxylierungsgrad: 4 bis 30, Alkylrest: C₁₂-C₁₈) und ethoxylierter Alkylphenole (Ethoxylierungsgrad: 3 bis 50, Alkylrest: C₄-C₁₂), von Alkylsulfonsäuren (Alkylrest: C₁₂-C₁₈), von Alkylarylsulfonsäuren (Alkylrest: C₉-C₁₈) und von Sulfosuccinaten wie beispielsweise Sulfobernsteinsäuremono- oder diestern. Bevorzugt sind aryl- oder alkylsubstituierte Polyglykolether, weiterhin Substanzen, die in US 4,218,218 beschrieben sind, und Homologe mit y (aus den Formeln aus US 4,218,218) im Bereich von 10 bis 37.

Besonders bevorzugt sind nichtionische Tenside wie beispielsweise ein- oder vorzugsweise mehrfach alkoxylierte C₁₀-C₃₀-Alkanole, bevorzugt mit drei bis hundert Mol C₂-C₄-Alkylenoxid, insbesondere Ethylenoxid alkoxylierte Oxo- oder Fettalkohole.

Geeignete Entschäumer sind beispielsweise silikonhaltige Entschäumer wie beispielsweise solche der Formel HO-(CH₂)₃-Si(CH₃)[OSi(CH₃)₃]₂ und HO-(CH₂)₃-Si(CH₃)[OSi(CH₃)₃][OSi(CH₃)₂OSi(CH₃)₃], nicht alkoxyliert oder mit bis zu 20 Äquivalenten Alkylenoxid und insbesondere Ethylenoxid alkoxyliert. Auch Silikon-freie Entschäumer sind geeignet wie beispielsweise mehrfach alkoxylierte Alkohole, z.B. Fettalkoholalkoxylate, bevorzugt 2 bis 50-fach ethoxylierte vorzugsweise unverzweigte C₁₀-C₂₀-Alkanole, unverzweigte C₁₀-C₂₀-Alkanole und 2-Ethylhexan-1-ol. Weitere geeignete Entschäumer sind Fettsäure-C₈-C₂₀-alkylester, bevorzugt Stearinsäure-C₁₀-C₂₀-alkylester, bei denen C₈-C₂₀-Alkyl, bevorzugt C₁₀-C₂₀-Alkyl unverzweigt oder verzweigt sein kann.

Geeignete Komplexbildner sind solche Verbindungen, die Chelate bilden. Bevorzugt sind solche Komplexbildner, die gewählt sind aus Aminen, Diaminen und Triaminen, die mindestens eine Carbonsäuregruppe tragen. Beispielhaft seien Nitrilotriessigsäure, Ethylendiamintetraessigsäure und Diethylenpentaminpentaessigsäure sowie die korrespondierenden Alkalimetallsalze genannt.

In Schritt (C) kombiniert man mindestens ein wie vorstehend beschrieben metallisiertes Textil mit einer oder mehreren Lagen Textil, das ebenfalls metallisiert sein kann bzw. die ebenfalls metallisiert sei können. Das Kombinieren kann beispielsweise durch Aufeinanderplatzieren geschehen, beispielsweise durch Aufeinanderlegen.

Nach dem Aufeinanderplatzieren kann man mindestens drei Lagen Textil, metallisiert oder nicht metallisiert, miteinander verbinden und dadurch einen Verbundkörper herstellen. Das Verbinden kann vollflächig geschehen oder partiell, beispielsweise punktuell (punktförmig) oder in Form von Nähten.

Das Verbinden kann beispielsweise durch Vernähen, Vernadeln, Verkleben, Versteppen, Kaschieren, Laminieren oder Verschweißen geschehen, jeweils vollflächig, teilweise oder auch punktförmig. Besonders bevorzugt kann man ein Lage Textil mit einer anderen Lage Textil vollflächig laminieren, punktförmig verkleben, teilweise vernähen oder versteppen.

In einer Ausführungsform der vorliegenden Erfindung kann man einen oder mehrere thermische Behandlungsschritte (D) im Anschluss an Schritt (A) oder an Schritt (B) durchführen. Dabei werden im Rahmen der vorliegenden Erfindung unmittelbar nach Schritt (A) durchgeführte thermische Behandlungsschritte auch als thermische Behandlungsschritte (D1) bezeichnet und unmittelbar nach Schritt (B) durchgeführte thermische Behandlungsschritte auch als thermische Behandlungsschritte (D2).

Wünscht man mehrere thermische Behandlungsschritte durchzuführen, so kann man die verschiedenen thermischen Behandlungsschritte bei der gleichen oder vorzugsweise bei verschiedenen Temperaturen durchführen.

In Schritt (D) bzw. jedem einzelnen Schritt (D) kann man beispielsweise bei Temperaturen im Bereich von 50 bis 200°C behandeln. Dabei ist darauf zu achten, dass durch die thermische Behandlung nach Schritt (D) das Material, aus dem die als Ausgangsmaterial eingesetzte textile Oberfläche besteht, nicht erweichen oder gar schmelzen darf. Man bleibt also in jedem Falle mit der Temperatur unter dem Erweichungs- oder Schmelzpunkt des betreffenden textilen Materials, oder man wählt die Dauer der thermischen Behandlung so kurz, dass ein Erweichen oder gar Schmelzen noch nicht stattfindet.

In Schritt (D) bzw. jedem einzelnen Schritt (D) kann man beispielsweise über einen Zeitraum von 10 Sekunden bis 15 Minuten, bevorzugt 30 Sekunden bis 10 Minuten behandeln.

Besonders bevorzugt behandelt man in einem ersten Schritt (D1) bei Temperaturen im Bereich von beispielsweise 50 bis 110°C über einen Zeitraum von 30 Sekunden bis 3 Minuten und in einem zweiten Schritt (D2) anschließend bei Temperaturen im Bereich von 130°C bis 200°C über einen Zeitraum von 30 Sekunden bis 15 Minuten.

Man kann Schritt (D) bzw. jeden einzelnen Schritt (D) in an sich bekannten Geräten durchführen, zum Beispiel in Trockenschränken, Spannrahmen oder Vakuumtrockenschränken.

In einer speziellen Ausführungsform der vorliegenden Erfindung führt man nach Schritt (B) mindestens einen weiteren Schritt aus, gewählt aus
(E) Aufbringen einer korrosionsinhibierenden Schicht oder
(F) Aufbringen einer flexiblen Schicht,
wobei die korrosionshemmende Schicht starr, beispielsweise nicht biegsam, oder flexibel sein kann.

Als korrosionsinhibierende Schichten sind beispielsweise Schichten aus einem oder mehreren der folgenden Materialien zu nennen: Wachse, insbesondere Polyethylenwachse, Lacke, beispielsweise Wasserbasislacke, 1,2,3-Benzotriazol und Salze, insbesondere Sulfate und Methosulfate von quaternierten Fettaminen, beispielsweise Lauryl/Myristyl-trimethylammoniummethosulfat.

Als flexible Schichten sind beispielsweise Folien, insbesondere Polymerfolien, beispielsweise aus Polyester, Polyvinylchlorid, thermoplastischem Polyurethan (TPU) oder insbesondere Polyolefinen wie beispielsweise Polyethylen oder Polypropylen zu nennen, wobei unter Polyethylen und Polypropylen jeweils auch Copolymere von Ethylen bzw. Propylen zu verstehen sind.

In einer anderen Ausführungsform der vorliegenden Erfindung bringt man als flexible Schicht ein Bindemittel (b2) auf, das gleich oder verschieden von gegebenenfalls aufgedrucktem Bindemittel (b1) aus Schritt (A) sein kann.

Das Aufbringen kann jeweils erfolgen durch Auflaminieren, Aufkleben, Verschweißen, Aufrakeln, Drucken, Sprühen oder Gießen.

Wenn man in Schritt (F) ein Bindemittel aufgebracht hat, so kann man danach erneut gemäß Schritt (D) thermisch behandeln.

Die Erfindung wird durch Arbeitsbeispiele erläutert.

### I. Herstellung einer Druckpaste

Man verrührte miteinander:
54 g Wasser
750 g Carbonyleisenpulver, d₁₀ 3 µm, d₅₀ 4,5 µm, d₉₀ 9 µm, passiviert mit einer mikroskopisch dünnen Eisenoxidschicht.
125 g einer wässrigen Dispersion, pH-Wert 6,6, Feststoffgehalt 39,3 Gew.-%, eines statistischen Emulsionscopolymerisats von
1 Gew.-Teil N-Methylolacrylamid, 1 Gew.-Teil Acrylsäure, 28,3 Gew.-Teile Styrol, 69,7 Gew.-Teilen n-Butylacrylat, Angaben in Gew.-Teilen sind jeweils bezogen auf gesamten Feststoff, mittlerer Partikeldurchmesser (Gewichtsmittel) 172 nm, bestimmt durch Coulter Counter, T₉: - 19°C (Bindemittel b.1)
   dynamische Viskosität (23°C) 70 mPa·s,
20 g Verbindung der Formel
20 g einer 51 Gew.-% Lösung eines Umsetzungsprodukts von Hexamethylendiisocyanat mit n-C₁₈H₃₇(OCH₂CH₂)₁₅OH in Isopropanol/Wasser (Volumenanteile 2:3)

Man rührte über einen Zeitraum von 20 Minuten mit 5000 U/min (Ultra-Thurrax). Man erhielt eine Druckpaste mit einer dynamischen Viskosität von 30 dPa·s bei 23°C, gemessen mit einem Rotationsvikosimeter nach Haake.

### II. Bedrucken von Textil, Schritt (A), und thermische Behandlung, Schritt (D1)

Man bedruckte mit Druckpaste aus I. einseitig vollflächig ein Polyestervlies, Flächengewicht 90 g/m² - mit einem Sieb, mesh 80.

Anschließend trocknete man in einem Trockenschrank über einen Zeitraum von 10 Minuten bei 100°C. Man erhielt bedrucktes und thermisch behandeltes Polyestervlies.

### III. Abscheiden eines weiteren Metalls, Schritt (B), ohne externe Spannungsquelle

Bedrucktes und thermisch behandeltes Polyestervlies aus II. wurde über einen Zeitraum von 10 Minuten in einem Bad (Zimmertemperatur) behandelt, das wie folgt zusammengesetzt war:
1,47 kg CuSO₄·5 H₂O
382 g H₂SO₄
5,1 I destilliertes Wasser
1,1 g NaCl
5 g C₁₃/C₁₅-Alkyl-O-(EO)₁₀(PO)₅-CH₃
(EO: CH₂-CH₂-O, PO: CH₂-CH(CH₃)-O)

Man entnahm das Polyestervlies, spülte zweimal unter fließendem Wasser und trocknete bei 90°C über einen Zeitraum von einer Stunde.

Man erhielt metallisiertes Polyestervlies PES-1.

### IV. Herstellung eines erfindungsgemäßen mehrlagigen Materials

Man nahm zwei gleichformatig zugeschnittene Stücke eines metallisierten Textils aus Beispiel III. Auf die jeweils metallisierte Seite wurde durch Siebdruck in einem punktförmigen Muster eine handelsübliche Klebstoff-Formulierung, bestehend aus einem Isocyanatgruppenhaltigen Polymer, aufgetragen. Diese Textilien wurden dann auf beide Seiten eines dritten, nicht metallisierten Textils (Polyestervlies, Flächengewicht 90 g/m²) gelegt, so dass die mit Klebstoff bedruckte Seite jeweils zum dritten Textil zeigten, und bei 80°C unter Druck für eine Minute verpresst. Es entstand ein erfindungsgemäßes mehrlagiges Material, das als flexibler Verbundkörper ausgebildet war, bestehend aus zwei Lagen metallisiertem Textil und einer Lage nicht-metallisiertem Textil.

Das erfindungsgemäße mehrlagige System ist äußerst stabil gegen Scheuern und gegen Stiche mit einem scharfen Küchenmesser. Auch nach einer punktförmigen Schädigung lässt die mechanische Stabilität nicht wesentlich nach.

## Patentansprüche

1. Mehrlagiges Material, umfassend mindestens zwei metallisierte Schichten auf mindestens einem Textil, hergestellt, indem man
(A) auf mindestens zwei textile Oberflächen musterförmig oder flächig eine Formulierung aufbringt, die als Komponente mindestens ein Metallpulver (a) enthält,
(B) ein weiteres Metall auf den textilen Oberflächen abscheidet,
(C) mit einer oder mehreren Lagen Textil, das ebenfalls metallisiert sein kann bzw. die ebenfalls metallisiert sein können, kombiniert.

2. Mehrlagiges Material nach Anspruch 1, **dadurch gekennzeichnet, dass** die in Schritt (A) eingesetzte Formulierung enthält:
(a) mindestens ein Metallpulver,
(b) mindestens ein Bindemittel,
(c) mindestens einen Emulgator,
(d) gegebenenfalls mindestens einen Rheologiemodifizierer.

3. Mehrlagiges Material nach einem der Ansprüche 1 bis 2, **dadurch gekennzeichnet, dass** man in Schritt (A) eine Druckformulierung aufdruckt, die mindestens ein Metallpulver (a) enthält.

4. Mehrlagiges Material nach einem der Ansprüche 1 bis 3, **dadurch gekennzeichnet, dass** man Emulgator (c) wählt aus nichtionischen Emulgatoren.

5. Mehrlagiges Material nach einem der Ansprüche 1 bis 4, **dadurch gekennzeichnet, dass** es sich bei Metallpulver (a) um solches handelt, dass man durch thermische Zersetzung von Eisenpentacarbonyl gewonnen hat.

6. Mehrlagiges Material nach einem der Ansprüche 1 bis 5, **dadurch gekennzeichnet, dass** es sich bei dem in Schritt (B) abgeschiedenen Metall um Kupfer handelt.

7. Mehrlagiges Material nach einem der Ansprüche 1 bis 6, **dadurch gekennzeichnet, dass** er mindestens zwei Lagen Textil umfasst, die man jeweils nach den Schritten (A) und (B) behandelt hat.

8. Mehrlagiges Material nach einem der Ansprüche 1 bis 7, **dadurch gekennzeichnet, dass** es als äußere Lage jeweils eine Lage Textil umfasst, die nicht nach den Schritten (A) und (B) behandelt sind oder die auf der jeweiligen Innenseite nach den Schritten (A) und (B) behandelt sind.

9. Mehrlagiges Material nach einem der Ansprüche 1 bis 9, **dadurch gekennzeichnet, dass** mindestens drei Lagen miteinander zu einem Verbundkörper verbunden sind.

10. Verwendung von mehrlagigen Materialien nach einem der Ansprüche 1 bis 9 als oder zur Herstellung von Schutzbekleidung.

11. Verwendung von mehrlagigen Materialien nach einem der Ansprüche 1 bis 9 als oder zur Herstellung von mechanisch strapazierten Gegenständen.

12. Schutzbekleidung, enthaltend mindestens ein mehrlagiges Material nach einem der Ansprüche 1 bis 9.

13. Mechanisch strapazierte Gegenstände, enthaltend mindestens ein mehrlagiges Material nach einem der Ansprüche 1 bis 9.

14. Verfahren zur Herstellung von mehrlagigen Materialien nach einem der Ansprüche 1 bis 9, **dadurch gekennzeichnet, dass** man
(A) auf mindestens zwei textile Oberflächen musterförmig oder flächig eine Formulierung aufbringt, die als Komponente mindestens ein Metallpulver (a) enthält,
(B) ein weiteres Metall auf den textilen Oberflächen abscheidet,
(C) mit einer oder mehreren Lagen Textil, das ebenfalls metallisiert sein kann bzw. die ebenfalls metallisiert sein können, kombiniert.

15. Verfahren nach Anspruch 14, **dadurch gekennzeichnet, dass** es sich bei der Formulierung in Schritt (A) um eine wässrige Formulierung handelt.

16. Verfahren nach Anspruch 14 oder 15, **dadurch gekennzeichnet, dass** man in Schritt (B) ohne externe Spannungsquelle arbeitet und dass das weitere Metall in Schritt (B) in der elektrochemischen Spannungsreihe der Elemente ein stärker positives Normalpotenzial aufweist als Metall, das Metallpulver (a) zugrunde liegt.

17. Verfahren nach Anspruch 14 oder 15, **dadurch gekennzeichnet, dass** man in Schritt (B) mit externer Spannungsquelle arbeitet und dass das weitere Metall in Schritt (B) in der elektrochemischen Spannungsreihe der Elemente ein stärker oder schwächer positives Normalpotenzial aufweist als Metall, das Metallpulver (a) zugrunde liegt.

18. Verfahren nach einem der Ansprüche 14 bis 17, **dadurch gekennzeichnet, dass** man einen oder mehrere thermische Behandlungsschritte (D) im Anschluss an Schritt (A) oder (B) durchführt.

19. Verfahren nach einem der Ansprüche 14 bis 18, **dadurch gekennzeichnet, dass** man zwei oder mehr Lagen miteinander verbindet durch Laminieren, Verkleben, Vernähen oder Versteppen.

## Claims

1. A multi-ply material comprising at least two metalized layers on at least one textile, obtained by
(A) applying onto at least two textile surfaces, in the form of a pattern or uniformly, a formulation comprising at least one metal powder (a) as a component,
(B) depositing a further metal on the textile surfaces,
(C) combining with one or more plies of textile which may likewise each be metalized.

2. The multi-ply material according to claim 1 wherein the formulation used in step (A) comprises:
(a) at least one metal powder,
(b) at least one binder,
(c) at least one emulsifier,
(d) optionally at least one rheology modifier.

3. The multi-ply material according to either claim 1 or claim 2 wherein step (A) comprises printing with a printing formulation comprising at least one metal powder (a).

4. The multi-ply material according to any one of claims 1 to 3 wherein emulsifier (c) is selected from nonionic emulsifiers.

5. The multi-ply material according to any one of claims 1 to 4 wherein metal powder (a) comprises a metal powder obtained by thermal decomposition of iron pentacarbonyl.

6. The multi-ply material according to any one of claims 1 to 5 wherein the metal deposited in step (B) comprises copper.

7. The multi-ply material according to any one of claims 1 to 6 comprising at least two plies of textile each treated according to steps (A) and (B).

8. The multi-ply material according to any one of claims 1 to 7 comprising for each outer ply a ply of textile not treated according to steps (A) and (B) or treated according to steps (A) and (B) on the respective inside surface.

9. The multi-ply material according to any one of claims 1 to 8 wherein three or more plies are composited together to form a composite article.

10. The use of multi-ply materials according to any one of claims 1 to 9 as or in the manufacture of protective apparel.

11. The use of multi-ply materials according to any one of claims 1 to 9 as or in the manufacture of mechanically stressed articles.

12. A protective apparel comprising at least one multi-ply material according to any one of claims 1 to 9.

13. A mechanically stressed article comprising at least one multi-ply material according to any one of claims 1 to 9.

14. A process for producing a multi-ply material according to any one of claims 1 to 9, which comprises
(A) applying onto at least two textile surfaces, in the form of a pattern or uniformly, a formulation comprising at least one metal powder (a) as a component,
(B) depositing a further metal on the textile surfaces,
(C) combining with one or more plies of textile which may likewise each be metalized.

15. The process according to claim 14 wherein the formulation in step (A) comprises an aqueous formulation.

16. The process according to claim 14 or 15 wherein no external source of voltage is used in step (B) and the further metal in step (B) has a more strongly positive standard potential in the electrochemical series of the elements than the metal underlying metal powder (a).

17. The process according to claim 14 or 15 wherein an external source of voltage is used in step (B) and the further metal in step (B) has a more strongly or more weakly positive standard potential in the electrochemical series of the elements than the metal underlying metal powder (a).

18. The process according to any one of claims 14 to 17 wherein one or more thermal treating steps (D) are carried out after step (a) or (B).

19. The process according to any one of claims 14 to 18 wherein two or more plies are bonded together by laminating, adhering, stitching or quilting.

## Revendications

1. Matériau multicouche, comprenant au moins deux couches métallisées sur au moins un textile, fabriqué par
(A) application, selon un motif ou sur l'ensemble de la surface, sur au moins deux surfaces textiles d'une formulation contenant en tant que composant au moins une poudre métallique (a),
(B) dépôt d'un métal supplémentaire sur les surfaces textiles,
(C) combinaison avec une ou plusieurs couches textiles pouvant également être métallisées.

2. Matériau multicouche selon la revendication 1, **caractérisé en ce que** la formulation utilisée à l'étape (A) contient :
(a) au moins une poudre métallique,
(b) au moins un liant,
(c) au moins un émulsifiant,
(d) éventuellement au moins un modificateur de rhéologie.

3. Matériau multicouche selon l'une quelconque des revendications 1 à 2, **caractérisé en ce qu'**une formulation d'impression contenant au moins une poudre métallique (a) est imprimée à l'étape (A).

4. Matériau multicouche selon l'une quelconque des revendications 1 à 3, **caractérisé en ce que** l'émulsifiant (c) est choisi parmi les émulsifiants non ioniques.

5. Matériau multicouche selon l'une quelconque des revendications 1 à 4, **caractérisé en ce que** la poudre métallique (a) consiste en une poudre métallique obtenue par décomposition thermique de pentacarbonyle de fer.

6. Matériau multicouche selon l'une quelconque des revendications 1 à 5, **caractérisé en ce que** le métal déposé à l'étape (B) consiste en du cuivre.

7. Matériau multicouche selon l'une quelconque des revendications 1 à 6, **caractérisé en ce qu'**il comprend au moins deux couches textiles, chacune traitée selon les étapes (A) et (B).

8. Matériau multicouche selon l'une quelconque des revendications 1 à 7, **caractérisé en ce qu'**il comprend à chaque fois en tant que couche extérieure une couche textile non traitée selon les étapes (A) et (B) ou traitée sur le côté intérieur respectif selon les étapes (A) et (B).

9. Matériau multicouche selon l'une quelconque des revendications 1 à 8, **caractérisé en ce qu'**au moins trois couches sont reliées ensemble en un corps composite.

10. Utilisation de matériaux multicouches selon l'une quelconque des revendications 1 à 9 en tant que ou pour la fabrication de vêtements protecteurs.

11. Utilisation de matériaux multicouches selon l'une quelconque des revendications 1 à 9 en tant que ou pour la fabrication d'articles usés mécaniquement.

12. Vêtements protecteurs, contenant au moins un matériau multicouche selon l'une quelconque des revendications 1 à 9.

13. Articles usés mécaniquement, contenant au moins un matériau multicouche selon l'une quelconque des revendications 1 à 9.

14. Procédé de fabrication de matériaux multicouches selon l'une quelconque des revendications 1 à 9, **caractérisé en ce que**
(A) une formulation contenant en tant que composant au moins une poudre métallique (a) est appliquée, selon un motif ou sur l'ensemble de la surface, sur au moins deux surfaces textiles,
(B) un métal supplémentaire est déposé sur les surfaces textiles,
(C) les surfaces sont combinées avec une ou plusieurs couches textiles pouvant également être métallisées.

15. Procédé selon a revendication 14, **caractérisé en ce que** la formulation à l'étape (A) est une formulation aqueuse.

16. Procédé selon la revendication 14 ou 15, **caractérisé en ce que** l'étape (B) est réalisée sans source de tension externe et **en ce que** le métal supplémentaire à l'étape (B) présente dans la série électrochimique des éléments un potentiel normal plus positif que le métal à la base de la poudre métallique (a).

17. Procédé selon la revendication 14 ou 15, **caractérisé en ce que** l'étape (B) est réalisée avec une source de tension externe et **en ce que** le métal supplémentaire à l'étape (B) présente dans la série électrochimique des éléments un potentiel normal plus ou moins positif que le métal à la base de la poudre métallique (a).

18. Procédé selon l'une quelconque des revendications 14 à 17, **caractérisé en ce qu'**une ou plusieurs étapes de traitement thermique (D) sont réalisées après l'étape (A) ou (B).

19. Procédé selon l'une quelconque des revendications 14 à 18, **caractérisé en ce que** deux couches ou plus sont reliées par laminage, collage, couture ou matelassage.
